# EUROPÄISCHE PATENTANMELDUNG

(11) **EP 0 844 327 A1**
(43) Veröffentlichungstag der Anmeldung: **27.05.1998**
(21) Anmeldenummer: 97122599.0
(22) Anmeldetag: 29.03.1995
(51) Int. Cl.: D06F 75/38

(54) **Elektrisches Bügeleisen**

(30) Priorität: 06.04.1994 DE 4411790
(62) Teilanmeldung aus: 95915171.3
(71) Anmelder: Braun Aktiengesellschaft, Frankfurt am Main (DE)
(72) Erfinder: Schönborn, Hartmut, 63216 Neu Anspach (DE); Alschweig, Günther, 65760 Eschborn (DE); Fuchs, Hans-Herbert, 65719 Hofheim (DE); Hahnewald, Andrea, 63303 Dreieich (DE); Auria, Augustin, 08950 Esplugues de Llobregat (ES); Garcia, Joseph, 08915 Badalona/Barcelona (ES)

(57) **Zusammenfassung**

Bei einem Verfahren zur Herstellung eines elektrischen Bügeleisens wird auf den aus siliziumhaltigen Aluminiumguß bestehenden Bügeleisenblock (1) mittels eines temperaturbeständigen Klebers (7) eine plattenförmige Bügeleisensohle (3) aus einem siliziumarmen Aluminium aufgeklebt, deren Oberfläche (8) die nach der Erfindung mit einer harten und verschleißfesten Aluminiumoxidschicht (2) versehen ist. Dadurch, daß die Bügeleisensohle (3) aus einem siliziumarmen Aluminium besteht, ergibt sich beim Eloxieren in der Farbe der Aluminiumoxidschicht (2) eine besonders gleichmäßige, temperaturbeständige, sowie korrosions- und kratzfeste Bügelfläche (6), die besonders preiswert herstellbar ist.

## Beschreibung

Die Erfindung betrifft ein Verfahren zur Herstellung eines elektrischen Bügeleisens bei dem ein Bügeleisenblock aus siliziumhaltigen Aluminium mit einer Heizung gegossen wird und die die Bügelfläche bildende Oberfläche als Aluminiumoxidschicht ausgebildet wird.

In der Broschüre "HART-COAT", Ausgabe AHC 183, der Firma A.H.C.-Oberflächentechnik München GmbH, 81369-München, Eucken-straße 4, werden Anwendungsbeispiele über den Oberflächenschutz mittels einer anodischen Oxidation für Aluminiumwerkstoffe, insbesondere eine "HART-COAT"-Beschichtung, beschrieben. Durch die anodische Oxidation entsteht nach Angabe der Broschüre auf der Oberfläche des Aluminiumwerkstoffes eine sehr harte Aluminiumoxidschicht, die verschleißfest, korrosionsbeständig, hart, gut gleitend und temperaturbelastbar ist. Für die Anwendung derartiger Oxidschichten auf Aluminiumteilen sollen sich nach Angabe der Broschüre unter anderem auch "Bügelsohlen" eignen (5. Seite der Broschüre).

Aus der EP 217 014 ist bereits ein elektrisches Bügeleisen der eingangs genannten Art bekannt. Dieses Bügeleisen weist einen Bügeleisenblock aus Aluminiumguß auf, in dem eine elektrische Heizung enthalten ist. Die Bügeleisensohle ist als Verbundsohle einstückig mit dem Bügeleisenblock ausgebildet, wobei mittels eines Plasmaspritzverfahrens eine Aluminiumoxidschicht auf den Bügeleisenblock aufgespritzt wird, um derart die Bügeleisensohle auszubilden.

In einer bevorzugten Ausführungsform der Erfindung wird das elektrische Bügeleisen nach einem Verfahren hergestellt, bei dem ein Bügeleisenblock aus siliziumhaltigen Aluminium mit einer Heizung gegossen wird, und die die Bügelflläche bildende Oberfläche als Aluminiumoxidschicht ausgebildet wird, wobei eine plattenförmige Bügeleisensohle aus siliziumarmen Aluminium so an dem Bügeleisenblock befestigt wird, daß beide in gutem Wärmekontakt stehen, daß die Aluminiumoxidschicht an der Außenfläche der Bügeleisensohle die die Bügelfläche bildet erzeugt wird und die Aluminiumoxidschicht mittels eines Eloxierverfahrens gebildet wird.

Dadurch wird insbesondere eine optisch hochwertige Sohle hergestellt.

In einem bevorzugten Verfahren zur Herstellung eines Bügeleisens wird die Außenfläche des Walzbleches vor Erzeugung der Aluminiumoxidschicht mit Hilfe eines Oberflächenbearbeitungsvorganges, beispielsweise Schleifen oder Polieren, derart mechanisch behandelt, daß sich eine Rauhtiefe von Ra kleiner gleich 0,1 Mymeter, dabei vorzugsweise 0,06 Mymeter, ergibt und die Oberfläche des Walzbleches mittels eines Eloxierverfahrens durch chemische Oxidation in eine Aluminiumoxidschicht mit einer Dicke von 20 bis 80 Mymeter, vorzugsweise 35 bis 45 Mymeter, umgewandelt wird und nach dem Entstehen der Aluminiumoxidschicht deren Oberfläche durch einen Poliervorgang derart mechanisch behandelt wird, daß eine Rauhtiefe Ra von kleiner 0,12 Mymeter, dabei vorzugsweise 0,06 Mymeter, entsteht, und anschließend die so hergestellte Bügeleisensohle am Bügeleisenblock durch Befestigungsmittel befestigt wird, wobei sich die noch nicht mit einer Aluminiumoxidschicht versehene Bügeleisensohle mittels eines Schleif- bzw. Poliervorganges besonders einfach und kostengünstig vorbehandeln läßt, da die blanke Aluminiumoberfläche sehr weich und daher in kürzester Zeit auf die erforderliche Rauhtiefe gebracht werden kann. Durch diesen ersten Bearbeitungsvorgang wird die Oberflächenrauhigkeit bereits vor Aufbringen der Aluminiumoxidschicht so verringert, daß nach Aufbringen der Aluminiumoxidschicht die Rauhigkeit der sich ergebenden Bügelfläche nur noch sehr wenig durch Nachbearbeitung verringert werden muß. Hierdurch ergeben sich wesentlich kürzere Polierzeiten bis zum Erreichen der gewünschten Rauhtiefe auf der sehr harten Bügelfläche der Aluminiumoxidschicht, was zu einer Verbilligung der Bügeleisensohle führt.

Aber zusätzlich zu diesem Vorteil, ergibt sich damit auch der Vorteil, daß insbesondere in den spezifisch höher belasteten Randbereichen nicht die Aluminiumoxidschicht bis zum Grund abgetragen wird. Denn gerade Kanten sind gegenüber ebenen und glatten Flächen beim Poliervorgang einem höheren spezifischen Anpreßdruck der Schleif- bzw. Polierscheiben oder Bürsten ausgesetzt, wodurch in diesen Bereichen der Abrieb der Aluminiumoxidschicht bei konstanter Poliergeschwindigkeit ohnehin stets höher ist. Um dieser nachteiligen Erscheinung entgegenzuwirken, könnte man entweder den Polierdruck beim Erreichen der Ecken herabsetzen, was aber in der Praxis nur sehr schwer durchführbar ist, oder man kann, wie es eine Weiterbildung gemäß der Erfindung zeigt, die Übergänge bzw. Kanten so stark abrunden, daß beim Poliervorgang die spezifische Flächenbelastung in diesen Randbereichen abnimmt.

In einem bevorzugten Verfahren zur Herstellung eines Bügeleisens, wird ein Verfahren angegeben, bei dem die Bügeleisensohle mittels eines temperaturbeständigen Silikonklebers auf der Oberfläche des Bügeleisenblocks aufgeklebt wird, und somit besonders fest mit dem Bügeleisenblock verbunden wird. Dabei werden gleichzeitig die Dampfaustrittslöcher gegenüber dem Rand der im Bügeleisenblock ausgebildeten Dampfkanäle gedichtet, damit der Dampf ausschließlich nur an den Dampfaustrittslöchern austritt. Desweiteren ist die Klebeschicht des Silikonklebers nur so dünn, daß noch möglichst viel Wärme vom Bügeleisenblock in die Bügeleisensohle eingeleitet wird. Als Kleber wird ein Zweikomponentenkleber verwendet, dem Aluminiumoxid beigemengt ist (ca. 70% Anteil). Hierdurch entsteht eine innige Verbindung und gute Wärmeleitung zwischen dem Bügeleisenblock und der Bügeleisensohle.

In einem bevorzugten Verfahren zur Herstellung eines elektrischen Bügeleisens, wird zumindest ein Teilbereich der Außenfläche der Bügeleisensohle beim Eloxieren derart abgedeckt, daß dieser Teilbereich nach dem Eloxalvorgang eine elektrisch leitende Freistelle bildet. Hierdurch können zur Bildung von stromleitenden Freistellen nachträgliche Bearbeitungsvorgänge vermieden werden.

In einer bevorzugten Ausführungsform ist das elekrische Bügeleisen mit einem aus siliziumhaltigen Aluminiumguß hergestellten Bügeleisenblock versehen, der eine elektrische Heizung aufweist. Es ist eine Oberfläche vorgesehen, die aus einer Aluminiumoxidschicht besteht und die Bügelfläche des Bügeleisens bildet, wobei eine plattenförmige Bügeleisensohle aus siliziumarmen Aluminium so an dem Bügeleisenblock befestigt ist, wobei sie mit letzterem in gutem Wärmekontakt steht, wobei die Außenfläche der Bügeleisensohle die mit der Aluminiumoxidschicht versehene Bügelfläche bildet und wobei die Aluminiumoxidschicht durch Eloxieren erzeugt wird. Dazu wird eine plattenförmige Bügeleisensohle aus einem siliziumarmen Aluminium verwendet, die dann so an dem Bügeleisenblock befestigt wird, daß sie in gutem Wärmekontakt mit dem Bügeleisenblock steht. Die Verwendung der Bügeleisensohle aus siliziumarmen Aluminium ermöglicht nach der Erfindung eine optisch hochwertige, einwandfreie und fehlstellenfreie Aluminiumoxidschicht, durch die - nach Befestigung an dem Bügeleisenblock und Komplettierung zum Bügeleisen - ein elektrisch betreibbares Bügeleisen entsteht, das bezüglich seiner Bügelfläche viele an sie gestellten Forderungen, wie Korrosionsbeständigkeit, Verschleißbeständigkeit, sehr gute Härte, gutes Gleitverhalten, keine Haftungsprobleme auf dem Bügelgut, gute Temperaturbelastbarkeit und hohe Isolationswirkung etc. erfüllt. Durch die Wahl des Werkstoffes Alluminium entsteht eine besonders leichte Sandwichbauweise von Bügeleisenblock und Bügeleisensohle.

Mit dem erfindungsgemäßen Bügeleisen lassen sich nicht nur die oben erwähnten Vorteile erreichen, sondern es ergibt sich auch eine Bügelfläche, die eine äußerst gleichmäßige Farbkennung bei hohem Reinheitsgrad und guter Oberflächengüte aufweist. Eine Bügeleisensohle mit einer derartig hochwertigen Beschichtung ist preiswert in Serie herstellbar und sie läßt sich auch verhältnismäßig einfach am Bügeleisenblock befestigen. Insbesondere treten Verfärbungen an der Bügeleisensohlenoberfläche bei Temperatureinwirkungen und längerem Gebrauch kaum auf, so daß auch der optische Eindruck der Bügelfläche nach langer Zeit noch unverändert positiv ist.

In einer bevorzugten Ausführungsform des elektrischen Bügeleisens besteht die Bügeleisensohle aus einem Walzblech. Es eignen sich vorzugsweise plattierte Walzbleche aus einer Aluminium-Knetlegierung, insbesondere der Typen Aluminium-Mangan-Magnesium (AlMg 4,5 Mn) Aluminium-Magnesium (AlMg 3), Aluminium-Kupfer-Magnesium (AlCuMg 1), etc. Derartige Walzbleche sind praktisch siliziumfrei, so daß eine absolut homogene Aluminiumoxidschicht hergestellt werden kann. Dabei sollten die das Aluminium veredelnden Bestandteile nicht über 5%, vorzugsweise sogar unter 3% betragen.

In einer bevorzugten Ausführungsform des elektrischen Bügeleisens wird die Oberfläche der Bügeleisensohle vor Erzeugen der Aluminiumoxidschicht auf eine Rauhtiefe von Ra kleiner gleich 0,1 Mymeter, dabei vorzugsweise größer 0,06 Mymeter, gebracht. Es wird vor der Herstellung der Aluminiumoxidschicht erfindungsgemäß die Oberfläche der Bügeleisensohle geglättet, vorzugsweise bis auf eine Rauhtiefe kleiner gleich 0,1 Mymeter. Diese hohe Oberflächengüte läßt sich beispielsweise vorteilhaft durch einen Schleif- oder Poliervor-gang erreichen. Durch das Vorpolieren bzw. Vorschleifen der noch nicht mit einer Aluminiumoxidschicht versehenen Bügeleisensohle ergibt sich der Vorteil, daß nach der Herstellung der Bügeleisensohle mit Aluminiumoxid zur Erlangung der geforderten Endrauhigkeit von der so hergestellten Oberfläche weniger abgetragen werden muß, als wenn sie nicht vorpoliert bzw. vorgeschliffen worden wäre. Durch den geringeren Abtrag kann auch die Dicke der Aluminiumoxidschicht verhältnismäßig dünn gewählt werden, ohne daß im Nachpoliervorgang diese harte Schicht teilweise wieder bis zum Grund abgetragen werden muß, um die gewünschte Rauhtiefe zu erlangen. Man erhält also trotz der angestrebten Rauhigkeit immer noch eine geschlossene und daher stets korrosionsgeschützte Aluminiumoxidschicht. Der Abtrag von Aluminium von der noch nicht mit Aluminiumoxidschicht beschichteten Bügeleisensohle bis zu einer Rauhtiefe kleiner 0,1 Mymeter läßt sich in der Praxis äußerst schnell durchführen, da die noch unbeschichtete und demnach noch sehr weiche Aluminiumoberfläche der Bügeleisensohle leicht geglättet bzw. mechanisch bearbeitet werden kann.

In einer bevorzugten Ausführungsform des elektrischen Bügeleisens, weist die Aluminiumoxidschicht eine Dicke von 20 bis 80 Mymeter, vorzugsweise 35 bis 45 Mymeter, auf, so daß eine Bügelfläche erreicht wird, die auch größeren Belastungen ohne nennenswerte Beschädigung standhält und die äußerst korrosionsgeschützt ist. Die kleinste Dicke (20 Mymeter) der Aluminiumoxidschicht reicht bei einer Vorbehandlung der Oberfläche der Bügeleisensohle gemäß Anspruch 3 auch noch dafür aus, daß anschließend die Oberfläche bis auf eine Rauhtiefe von kleiner 0,1 Mymeter abgetragen wird, ohne daß örtlich blankgeschliffene Stellen hervortreten.

In einer bevorzugten Ausführungsform des elektrischen Bügeleisens ist die Bügeleisensohle von Dampfaustrittslöchern durchsetzt, wobei deren Randbereich am Übergang zur Außenfläche der Bügeleisensohle hin gerundet ist und die Rundung einen Radius R größer gleich 0,3 mm, vorzugsweise 0,5 mm, aufweist. Somit wird erreicht, daß während des Poliervorgangs der Oberfläche der Aluminiumoxidschicht auf die vorgegebene Rauhtiefe diese nicht im Bereich der Dampfaustrittslöcher gänzlich abgetragen wird, denn an den Kanten erfolgt beim Poliervorgang eine spezifisch wesentlich höhere Abtragung als auf einer ebenen, verhältnismäßig glatten Fläche. Dabei ist es vorteilhaft, daß der äußere Randbereich der Bügeleisensohle einen Radius größer gleich 0,3mm, vorzugsweise 0,5mm, aufweist. Durch die beiden Maßnahmen, nämlich einerseits vor Herstellung der Aluminiumoxidschicht die Oberfläche der blanken Bügeleisensohle auf eine vorgegebene Rauhtiefe zu bringen, beispielsweise durch Schleifen oder Polieren, und andererseits die Ubergänge an Kanten ausreichend rund auszugestalten, wird nach der Erfindung erreicht, daß auch bei geringer Dicke der Aluminiumoxidschicht diese dennoch nicht im nachträglichen Poliervorgang an den gefährdeten Zonen, wie den Kanten, bis auf den Grund abgetragen wird. Zum anderen führt ein geringerer Abtrag an Material von einer sehr harten Aluminiumoxidschicht auch zu kürzeren Bearbeitungszeiten.

In einer bevorzugten Ausführungsform des elektrischen Bügeleisens enden die einzelnen Dampfaustrittslöcher in gegenüber der Bügeleisenfläche vertieft angeordneten Ringstufen. Da aber die Ringstufen am Ubergang zur Bügelfläche einen größeren Durchmesser als die Durchmesser der nunmehr vertieft angeordneten Dampfaustrittslöcher aufweisen, kann dort auch ein größerer Radius gewählt werden. Durch den mehr gerundeten Randbereich wird verhindert, daß beim Nachpoliervorgang bei unveränderter Poliergeschwindigkeit im Randbereich örtlich eine nennenswerte höhere Abtragung der Aluminiumoxidschicht erfolgt, als dies an den ebenen Bereichen der Bügelfläche der Fall ist. Wären hingegen die Randbereiche scharfkantig, so würde die Aluminiumoxidschicht gänzlich abgetragen werden.

In einer bevorzugten Ausführungsform des elektrischen Bügeleisens sind mehrere Dampfaustrittslöcher von einer gegenüber der Bügelfläche vertieft angeordneten Sicke umgeben, und der Übergang der Sicke ist sowohl zu den Dampfaustrittslöchern wie zur Außenfläche der Bügeleisensohle gerundet. In den Randbereich der Sicke aus einem Radius R größer gleich 0,3 mm, vorzugsweise 0,5 mm, münden mehrere Dampfaustrittslöcher in eine Sicke, so daß deren in die Oberfläche der Bügeleisensohle mündender Rand eine ganze Gruppe von Dampfaustrittslöchern, vorzugsweise zwei bis fünf, umgibt. Der so gebildete äußere Rand der Sicke läßt eine erheblich größere Krümmung sowie einen gerundeten Randbereich zu. Dieser Vorteil ermöglicht wiederum die Wahl von größeren Radien am Randbereich der Sicke, so daß auch hier während des Poliervorgangs der Aluminiumoxidschicht diese in diesem Randbereich schonend behandelt, also nicht völlig abgetragen wird.

Eine besonders kratz- und verschleißfeste Bügeleisensohle ergibt sich in einer bevorzugten Ausführungsform des elektrischen Bügeleisens, wenn die Aluminiumoxidschicht eine Vickers-Härte HV 0,5 zwischen 400 bis 600 aufweist. In einer bevorzugten Ausführungsform, wobei die Aluminiumoxidschicht eine Rauhtiefe Ra von kleiner gleich 0,1 Mymeter, vorzugsweise größer 0,06 Mymeter aufweist, sind die Gleiteigenschaften der Bügeleisensohle bei nicht zu hoher Adhäsion ausreichend gut.

In einer bevorzugten Ausführungsform des elektrischen Bügeleisens, weist die Außenfläche der Bügeleisensohle mit Ausnahme von einer oder mehreren Freistellen durchgehend eine Aluminiumoxidschicht auf und mindestens eine der Freistellen ist elektrische leitend mit dem Bügeleisenblock verbunden, es wird ein elektrischer Erdungsanschluß der Bügeleisensohle mit dem Bügeleisenblock bzw. der Masse gewährleistet. Diese Freistellen können einerseits durch nachträgliches Abschleifen der nicht stromleitenden Aluminiumoxidschicht oder durch Abdeckung einzelner Bereiche der Bügeleisensohle vor Einbringen dieser in ein Säurebad, also vor Herstellung der Aluminiumoxidschicht, erreicht werden.

Ein Ausführungsbeispiel der Erfindung ist in der Zeichnung dargestellt und wird im folgenden näher beschrieben.

Es zeigen:
- Fig. 1: Teilquerschnitt durch den Schichtaufbau eines mit einer Bügeleisensohle versehenen Bügeleisenblocks in vergrößertem Maßstab,
- Fig.2: Teillängsschnitt durch die Oberfläche der Bügeleisensohle nach dem ersten Oberflächenbearbeitungsvorgang,
- Fig. 3: Teillängsschnitt durch die Oberfläche der Bügeleisensohle nach Aufbringen der Eloxalschicht,
- Fig. 4: Teillängsschnitt durch die Oberfläche der Bügeleisensohle nach dem Poliervorgang der Oberfläche der Eloxalschicht.

Nach Fig. 1 weist der aus Aluminiumdruckguß gegossene Bügeleisenblock 1 in Nähe seines Umfangsrandes verteilte Dampfaustrittslöcher 11 auf, die die Verbindung des Dampfes zu der am Bügeleisenblock 1 ausgebildeten Öffnung 19 bis hin zur Verdampfungskammer (nicht dargestellt) herstellen. Wie aus den Figuren 1 bis 4 hervorgeht, zeigt die Bügelfläche 6 nach oben, wie wenn das Bügeleisen auf den Kopf, also um 180° gedreht wäre. Der Bügeleisenblock 1 besteht aus Aluminiumguß, dem, damit das Material besser beim Abgießen in die Kokille oder sonstige Gießform umfließt, Silizium beigemischt ist.

In dem Bügeleisenblock 1 nach Fig. 1 ist eine elektrische Heizung 4 zum Aufheizen des Bügeleisenblocks 1 mit eingegossen. Auf die Oberfläche 5 des Bügeleisenblocks 1 ist mittels eines hitzebeständigen und gut wärmeleitenden Silikonklebers 7 eine aus Walzblech ausgestanzte Bügeleisensohle 3 aufgeklebt. Zusätzlich zu dem Kleber 7 können noch weitere mechanische Befestigungsmittel vorgesehen sein, wie beispielsweise an der Bügeleisensohle 3 ausgebildete Blechlappen, die zum Zwecke der Befestigung der Bügeleisensohle 3 während der Montage so umgebogen werden, daß sie den Bügeleisenblock 1 formschlüssig hintergreifen, was aber in der Zeichnung nicht dargestellt ist. Der Kleber 7 dient unter anderem auch noch zur Abdichtung der Bügeleisensohle 3 gegenüber dem Bügeleisenblock 1 im Bereich der Dampfaustrittslöcher 11 untereinander.

Die Außenfläche 15 der Bügeleisensohle 3 ist nach Fig. 1 mit einer Aluminiumoxidschicht 2 versehen, die, mit Ausnahme von Freistellen 14, vorzugsweise an der gesamten Außenfläche 15 ausgebildet ist. Die Freistellen 14 stellen nach der Befestigung der Bügeleisensohle 3 auf dem Bügeleisenblock 1 eine metallische Verbindung zur Oberfläche 5 des Bügeleisenblocks 1 her.

Jedes Dampfaustrittsloch 11 mündet in im Bügeleisenblock 1 ausgebildete Öffnungen 19, die eine gemeinsame Längsachse 20 aufweisen können. Es ist aber auch denkbar, daß die Öffnung 19 von einem nach oben offenen Kanal gebildet wird, in dem die Dampfaustrittslöcher 11 einmünden. Dies erspart einzelne, mit den Dampfaustrittslöchern 11 zu verbindenden Dampfbohrungen im Bügeleisenblock 1, was die Herstellung beim Gießvorgang des Bügeleisenblocks 1 vereinfacht bzw. die Gießform weniger aufwendig macht. An das Dampfaustrittsloch 11 schließt sich über einen Randbereich 13 eine das Dampfaustrittsloch 11 umgebende Sicke 12 an, die über den Randbereich 9 mit dem Radius R in die horizontal verlaufende Oberfläche 8 der Bügeleisensohle 3 einläuft. Anstelle der umlaufenden Sicke 12 kann auch das Dampfaustrittsloch 11 direkt über den Radius R in die Oberfläche 8 der Bügeleisensohle 3 einmünden, was in Fig. 1 durch die gestrichelten Linien 16 andeutungsweise dargestellt ist.

In Fig. 2 ist ein Teillängsschnitt im vergrößerten Maßstab durch den Querschnitt der Bügeleisensohle 3 im Bereich seiner Außenfläche 8 dargestellt, allerdings bereits nach dem ersten Schleif- bzw, Poliervorgang der Oberfläche 8, aber noch vor dem Eloxieren der Oberfläche 8. In Fig. 3 ist die Oberfläche 6 der Aluminiumoxidschicht 2 auf der Bügeleisensohle 3 im Querschnitt dargestellt, die sich nach dem Tauchvorgang der Bügeleisensohle 3 gemäß Fig. 2 durch ein Eloxalbad (nicht dargestellt) an der Oberfläche 8 der Bügeleisensohle 3 einstellt. Die sich ergebende Rauhtiefe Ra ist dabei bereits kleiner, als wenn die Oberfläche 8 der Bügeleisensohle 3 nicht gemäß Fig. 2 vorgeschliffen bzw. vorpoliert wurde. In Fig. 4 ist die Oberfläche 6 der Aluminiumoxidschicht 2 im Querschnitt dargestellt, die sich nach dem Poliervorgang der Oberfläche der Aluminiumoxidschicht 2 gemäß Fig. 3 ergibt.

Das Verfahren zur Herstellung der Bügeleisensohle ist folgendes:

Zunächst wird die Oberfläche 5 des Bügeleisenblocks 1 kalibriert bzw. plangedrückt, alkalisch gewaschen und dabei entfettet, wobei zur besseren Haftung des Klebers 7 die Rauhtiefe der Oberfläche 5 hierzu größer als 1 Mymeter ist. Unabhängig davon wird die Bügeleisensohle 3 aus siliziumarmen Walzblech ausgestanzt und im Bereich der Dampfaustrittslöcher 11 je nach Ausbildung der Ringnut oder Sicke, geprägt oder tiefgezogen oder sonst wie verformt, wobei gleichzeitig die Übergänge durch die Radien R und r in ihrer Größe von etwa 0,5 bis 1 mm ausgeformt werden.

Unabhängig hiervon wird die Außenfläche 8, die später als Grundfläche für die Bügelfläche 6 dient, gemäß Fig. 2 soweit abgeschliffen bzw. poliert, bis sich die nach der Erfindung angegebene Rauhtiehe Ra von nicht größer als 1 Mymeter ergibt. Anschließend wird die Bügeleisensohle 3 in ein Eloxalbad (nicht dargestellt) getaucht, so daß sich auf der Außenfläche 8 der Bügeleisensohle 3 eine Aluminiumoxidschicht 2 ergibt, deren Dicke vorzugsweise 35 bis 45 Mymeter und deren Härte HV 0,5 vorzugsweise 480 betragen. Sollen an der Außenfläche 15 bestimmte Bereiche nicht von Aluminiumoxid 2, wie dies beispielsweise bei der Freistelle 14 der Fall ist, überzogen sein, so werden diese, beispielsweise mittels Wachs, Lack, Silikon oder sonstiger Abdeckmittel abgedeckt. Hierdurch bleiben diese Stellen 14 frei von Aluminiumoxid 2. Entfettungs- bzw. Reinigungsvorgänge werden je nach Erfordernissen nach bzw. vor jedem Arbeitsgang angewendet.

Nach dem Eloxalbad, das etwa so lange dauert, bis sich die in Fig. 3 dargestellte Rauhigkeit Ra von 0,5 Mymeter an der Oberfläche 6 der Aluminiumoxidschicht 2 ergibt, wird anschließend in einem weiteren Poliervorgang die Oberfläche 6 der Aluminiumoxidschicht 2 durch Polieren auf die in Fig. 4 dargestellte Rauhtiefe Ra von kleiner 0,1 Mymeter gebracht. Anschließend wird die mit dem Bügeleisenblock 1 zu verklebende Oberseite 17 mit einem temperaturbeständigen und gut wärmeleitenden Silikonkleber 7 versehen und auf die Oberfläche 5 des Bügeleisenblocks 1 aufgepreßt. Gleichzeitig können noch an der Bügeleisensohle 3 ausgebildete Blechlappen (nicht dargestellt) soweit umgebogen werden, bis sie den Bügeleisenblock 1 formschlüssig umgreifen. Hierdurch bildet die Bügeleisensohle 3 zusätzlich noch zum Kleber 7 eine mechanische Verbindung mit dem Bügeleisenblock 1.

Die somit fertiggestellte Bügeleisensohle 3 inklusive Bügeleisenblock 1 kann nun mit den weiterhin notwendigen Teilen (nicht dargestellt) zur Bildung eines Bügeleisens zusammenmontiert werden. Die elektrische Heizung 4, die bereits beim Abgießen des Bügeleisenblocks 1 in diesen miteingegossen wurde, erzeugt im Betrieb des Bügeleisens Wärme, die über den Kleber 7 und die dem Kleber 7 benachbarte Aluminiumoxidschicht 2 in die Bügeleisensohle 3 eindringt, von wo die Wärme dann nochmals durch die äußere Aluminiumoxidschicht 2 zur Bügelfläche 6 geleitet wird. Dort wird sie während des Bügelvorgangs auf das in der Zeichnung nicht dargestellte Bügelgut, wie Kleidungsstücke, übertragen. Dadurch, daß der Kleber 7 gut wärmeleitend ist und in innigem Kontakt mit der Bügeleisensohle 3 steht, wird die Wärme gut auf die Bügeleisensohle 3 übertragen.

## Patentansprüche

1. Verfahren zur Herstellung eines elektrischen Bügeleisens bei dem ein Bügeleisenblock aus siliziumhaltigen Aluminium mit einer Heizung gegossen wird, und die die Bügelflläche bildende Oberfläche als Aluminiumoxidschicht ausgebildet wird,
dadurch gekennzeichnet,
daß eine plattenförmige Bügeleisensohle aus siliziumarmen Aluminium so an dem Bügeleisenblock befestigt wird, daß beide in gutem Wärmekontakt stehen, daß die Aluminiumoxidschicht an der Außenfläche der Bügeleisensohle die die Bügelfläche bildet erzeugt wird und daß die Aluminiumoxidschicht mittels eines Eloxierverfahrens gebildet wird.

2. Verfahren zur Herstellung eines elektrischen Bügeleisens nach Anspruch 1,
dadurch gekennzeichnet,
daß auf die Bügeleisensohle eine 20 bis 80 Mymeter dicke Aluminiumoxidschicht aufgetragen wird.

3. Verfahren zur Herstellung eines elektrischen Bügeleisens nach Anspruch 1,
dadurch gekennzeichnet,
daß die Außenfläche der Bügeleisensohle vor und/oder nach der Erzeugung der Aluminiumoxidschicht mechanisch, z. B. durch Schleifen oder Polieren bearbeitet wird.

4. Verfahren nach Anspruch 1,
dadurch gekennzeichnet,
daß die Bügeleisensohle mittels eines temperaturbeständigen Silikonklebers auf der Oberfläche des Bügeleisenblocks aufgeklebt wird.

5. Verfahren nach Anspruch 1,
dadurch gekennzeichnet,
daß zumindest ein Teilbereich der Außenfläche der Bügeleisensohle beim Eloxieren derart abgedeckt wird, daß dieser Teilbereich nach dem Eloxalvorgang eine elektrisch leitende Freistelle bildet.
